# EUROPÄISCHE PATENTSCHRIFT

(11) **EP 1 169 501 B1**
(45) Veröffentlichungstag und Bekanntmachung des Hinweises auf die Patenterteilung: **10.11.2004**
(21) Anmeldenummer: 00920434.8
(22) Anmeldetag: 11.02.2000
(51) Int. Cl.: D01F 6/92, D21F 1/00

(54) **MONOFILE KUNSTFASER**
SYNTHETIC MONOFILAMENT
FIBRE SYNTHETIQUE MONOFILAIRE

(30) Priorität: 19.03.1999 DE 19912371
(43) Veröffentlichungstag der Anmeldung: 09.01.2002
(73) Patentinhaber: Hahl Monofil GmbH, 89597 Munderkingen (DE)
(72) Erfinder: HINTERKEUSER, Hans, D-89597 Munderkingen (DE)
(74) Vertreter: Patentanwälte Meinke, Dabringhaus und Partner
(86) Internationale Anmeldenummer: PCT/EP2000/001114
(87) Internationale Veröffentlichungsnummer: WO 2000/056957

(56) Entgegenhaltungen:
- EP-A- 0 387 395
- WO-A-95/26432
- WO-A-99/15047
- US-A- 4 973 512

## Beschreibung

Die Erfindung betrifft monofile Kunstfasern auf Polybutylenterephthalatbasis.

Monofile Kunstfasern aus Polybutylenterephthalat (PBT) sind bekannt (z.B. Hansjürgen Saechtling: Kunststofftaschenbuch, 22. Ausgabe, 1983, Seite 298 ff., Carl Hanser-Verlag, München). Diese Monofile können beispielsweise zur Produktion von Geweben sowie Sieben für Papiermaschinen eingesetzt werden. Da derartige Monofile im Einsatz insbesondere stark mechanisch und chemisch beansprucht werden, besteht das Bestreben, derartige Kunstfasern auf Polybutylenterephthalatbasis im Hinblick auf ihre mechanischen und chemischen Eigenschaften zu verbessern.

Aus WO 99/15047 A sind Kunststoffborsten aus Polybutylenterephthalat und 1 - 25 Gew.% Polyurethan und deren Verwendung als Waschbürsten in Autowaschanlagen bekannt. WO 99/15047 A ist eine Druckschrift, die unter den Artikel 54(3) EPÜ für die Vertragsstaaten AT, BE, CH, DE, DK, ES, FR, GB, IE, IT, LI, NL, PT, SE, FI fällt.

Aufgabe der Erfindung ist es, eine Kunstfaser auf Polybutylenterephthalatbasis anzugeben, welche gegenüber Kunstfasern aus reinem Polybutylenterephthalat bessere Eigenschaften hinsichtlich der Abriebfestigkeit und Formstabilität aufweist, gleichwohl aber ausreichend flexibel ist.

Diese Aufgabe wird durch die Merkmale des Patentanspruches 1 jedes der Sätze von Ansprüchen für die Vertragsstaaten GR, LU, MC, CY und für die Vertragsstaaten AT, BE, CH, DE, DK, ES, FR, GB, IE, IT, LI, NL, PT, SE, FI gelöst.

Es wurde überraschend herausgefunden, dass durch die Beimischung von Polyurethan-Kunstfasern aus Polybutylenterephthalat in vielen Eigenschaften deutlich verbessert werden können. So bewirkt die Beimischung von Polyurethan vor allem, dass der Abrieb, der aufgrund des Kontaktes zwischen dem Gewebe und den Antriebswalzen z.B. in der Papiermaschine entsteht, wesentlich reduziert wird. Außerdem ergibt sich eine Erhöhung der Flexibilität des Monofils und damit ebenso des daraus gebildeten fertigen Gewebes. Dadurch lassen sich größere Gewebe aufgrund der höheren Geschmeidigkeit besser in die einzelnen, mit umlaufenden Walzen bestückten Papiermaschinensektoren einziehen.

Darüber hinaus hat sich herausgestellt, dass beim Nadelprozess, z.B. bei der Herstellung eines Nassfilzes, durch den Zusatz von Polyurethan das Spleißen des Monofils verhindert werden kann. Bei einem derartigen Nadelprozess ist es nämlich an sich unvermeidbar, dass eine Anzahl von im Gewebe sich befindenden Monofilen durch die einfahrenden Nadeln beschädigt wird.

Eine erfindungsgemäße monofile Kunstfaser läßt sich nach dem üblichen Extrusionsspinnverfahren herstellen. Rohstoff-Trokkenlufttrockner sorgen dabei vorab dafür, dass das Rohstoffgemisch, welches dem Extruder zugeführt wird, nicht einen zu hohen Feuchtigkeitsgehalt aufweist. Als Extruder kommen sowohl Ein- wie auch Doppelschnecken mit und ohne Entgasung zum Einsatz. Alle übrigen Anlagenteile entsprechen den für die Standardmonofilherstellung notwendigen technischen Bedingungen.

Als besonders vorteilhaft hat sich eine Zusammensetzung von 1 - 10 Gew.% Polyurethan und ad 100 Gew.% Polybutylenterephthalat herausgestellt.

Besonders bevorzugt eignet sich die erfindungsgemäße monofile Kunstfaser zur Herstellung von Geweben oder Sieben, insbesondere für Papiermaschinenbespannungen. Diese Papiermaschinenbespannungen lassen sich innerhalb der Papiermaschine sowohl in der Siebpartie als auch in der Presspartie als auch in der Trockenpartie einsetzen.

Die Erfindung ist nachstehend anhand von Ausführungsbeispielen näher erläutert:

### Beispiel 1:

Es wurde zunächst eine dem Stand der Technik entsprechende Kunstfaser aus reinem Polybutylenterephthalat untersucht, und zwar mit einem Fadendurchmesser von 0,22 mm. Dieser Fadendurchmesser wurde deshalb untersucht, da im Naßfilzbereich bei Papiermaschinen ein solcher Faden häufig verwendet wird. Diese Kunstfaser wird nachfolgend als Kunstfaser I bezeichnet.

### Beispiel 2:

Demgegenüber wurde eine erfindungsgemäße monofile Kunstfaser mit folgender Zusammensetzung untersucht: 95,0 Gew.% Polybutylenterephthalat und 5,0 Gew.% Polyurethan, diese Faser wird nachfolgend als Kunstfaser II bezeichnet. Sie wies ebenfalls einen Durchmesser von 0,22 mm auf.

Beide Kunstfasern wurden jeweils einer Scheuerprüfung unterzogen. Die Ergebnisse sind in der nachfolgenden Tabelle dargestellt:

**Tabelle:**

| Mechanischtechnologische Daten | Kunstfaser I | Kunstfaser II |
|---|---|---|
| Faden-Durchmesser [mm] | 0,22 | 0,22 |
| Bruchkraft [N] | 19,1 | 18,6 |
| Bruchdehnung [%] | 36,0 | 38,0 |
| Hitzeschrumpf [%] 180°C/15 min | 4,5 | 5,0 |

### (Scheuerprüfung (trocken) - Drehzahl konstant):

| | Kunstfaser I | Kunstfaser II |
|---|---|---|
| Touren [U/min] | 100 | 100 |
| Zeit [s] | 10 | 10 |
| Abrieb [%] | 5 | 3 |
| | | |
| Touren [U/min] | 100 | 100 |
| Zeit [s] | 20 | 20 |
| Abrieb [%] | 13 | 7 |
| | | |
| Touren [U/min] | 100 | 100 |
| Zeit [s] | 30 | 30 |
| Abrieb [%] | 21 | 11 |

Wie sich aus den vorstehenden Untersuchungsergebnissen ergibt, läßt sich deutlich erkennen, daß gegenüber bekannten Kunstfasern aus reinem Polybutylenterephthalat sich mit einer erfindungsgemäßen Kunstfaser die mechanischen Eigenschaften wesentlich verbessern lassen. Insbesondere läßt sich der Abrieb um mehr als 50 % reduzieren.

Natürlich ist die Erfindung nicht auf das dargestellte Ausführungsbeispiel beschränkt. Weitere Ausgestaltungen sind möglich, ohne den Grundgedanken zu verlassen.

## Patentansprüche (Patentansprüche für folgende(n) Vertragsstaat(en): AT, BE, CH, DE, DK, ES, FR, GB, IE, IT, LI, NL, PT, SE, FI)

1. Monofile Kunstfaser auf Polybutylenterephthalatbasis, nicht in Form von Borsten, bestehend aus einer Mischung aus Polybutylenterephthalat und Polyurethan mit 1 bis 30 Gew.% Polyurethan und ad 100 Gew.% Polybutylenterephthalat.

2. Monofile Kunstfaser nach Anspruch 1,
**gekennzeichnet durch**
1 bis 10 Gew.% Polyurethan und ad 100 Gew.% Polybutylenterephthalat.

3. Verwendung einer monofilen Kunstfaser nach Anspruch 1 oder 2, in Geweben oder Sieben, insbesondere für Papiermaschinenbespannungen.

## Patentansprüche (Patentansprüche für folgende(n) Vertragsstaat(en): GR, LU, MC, CY)

1. Monofile Kunstfaser auf Polybutylenterephthalatbasis, bestehend aus einer Mischung aus Polybutylenterephthalat und Polyurethan mit 1 bis 30 Gew.% Polyurethan und ad 100 Gew.% Polybutylenterephthalat.

2. Monofile Kunstfaser nach Anspruch 1,
**gekennzeichnet durch**
1 bis 10 Gew.% Polyurethan und ad 100 Gew.% Polybutylenterephthalat.

3. Verwendung einer monofilen Kunstfaser nach Anspruch 1 oder 2, in Geweben oder Sieben, insbesondere für Papiermaschinenbespannungen.

## Claims (Claims for the following Contracting State(s): AT, BE, CH, DE, DK, ES, FR, GB, IE, IT, LI, NL, PT, SE, FI)

1. Monofilament synthetic fibres on a polybuteneterephthalate basis, not in the form of bristles, comprising a blend of polybuteneterephthalate and polyurethane with 1 to 30 % in weight of polyurethane and ad 100 % in weight of polybuteneterephthalate.

2. Monofilament synthetic fibres in accordance with claim 1, **characterised by** 1 to 10 % in weight of polyurethane and ad 100 % in weight of polybuteneterephthalate.

3. Use of a monofilament synthetic fibre in accordance with claim 1 or 2, in woven fabrics or screens, in particular for paper machine coverings.

## Claims (Claims for the following Contracting State(s): GR, LU, MC, CY)

1. Monofilament synthetic fibres on a polybuteneterephthalate basis, comprising a blend of polybuteneterephthalate and polyurethane with 1 to 30 % in weight of polyurethane and ad 100 % in weight of polybuteneterephthalate.

2. Monofilament synthetic fibres in accordance with claim 1, **characterised by** 1 to 10 % in weight of polyurethane and ad 100 % in weight of polybuteneterephthalate.

3. Use of a monofilament synthetic fibre in accordance with claim 1 or 2, in woven fabrics or screens, in particular for paper machine coverings.

## Revendications (Revendications pour l'(les) Etat(s) contractant(s) suivant(s): AT, BE, CH, DE, DK, ES, FR, GB, IE, IT, LI, NL, PT, SE, FI)

1. Fibre synthétique monofilaire à base de téréphtalate de polybutylène, non sous la forme de soies, consistant en un mélange de téréphtalate de polybutylène et de polyuréthane avec 1 jusqu'à 30 % en poids de polyuréthane et le complément à 100% en poids de téréphtalate de polybutylène.

2. Fibre synthétique monofilaire selon la revendication 1, **caractérisé par** 1 à 10 % en poids de polyuréthane et le complément à 100 % en poids de téréphtalate de polybutylène.

3. Utilisation d'une fibre synthétique monofilaire selon la revendication 1 ou 2, dans les tissus ou toiles, en particulier pour les entoilages de machines à papier.

## Revendications (Revendications pour l'(les) Etat(s) contractant(s) suivant(s): GR, LU, MC, CY)

1. Filtre synthétique monofilaire à base de téréphtalate de polybutylène, consistant en un mélange de téréphtalate de polybutylène et de polyuréthane avec 1 à 30% de polyuréthane et le complément à 100 % en poids de téréphtalate de polybutylène.

2. Fibre synthétique monofilaire selon la revendication 1, **caractérisée par** 1 à 10 % en poids de polyuréthane et le complément à 100 % en poids de téréphtalate de polybutylène.

3. Utilisation d'une fibre synthétique monofilaire selon la revendication 1 ou 2, dans des tissus ou toiles, en particulier pour des entoilages de machines à papier.
